# EUROPÄISCHE PATENTSCHRIFT

(11) **EP 0 680 627 B1**
(45) Veröffentlichungstag und Bekanntmachung des Hinweises auf die Patenterteilung: **29.10.1997**
(21) Anmeldenummer: 94926166.3
(22) Anmeldetag: 09.08.1994
(51) Int. Cl.: G03G 9/097, G03G 9/135

(54) **ELEKTROSTATISCHE TONER, ENTHALTEND AMINODIESSIGSÄUREDERIVATE**
ELECTROSTATIC TONERS CONTAINING AMINODIACETIC ACID DERIVATIVES
TONER ELECTROSTATIQUE RENFERMANT DES DERIVES D'ACIDE AMINODIACETIQUE

(30) Priorität: 13.08.1993 DE 4327179
(43) Veröffentlichungstag der Anmeldung: 08.11.1995
(73) Patentinhaber: BASF AKTIENGESELLSCHAFT, 67056 Ludwigshafen (DE)
(72) Erfinder: OFTRING, Alfred, D-67098 Bad Duerkheim (DE); SCHNEIDER, Juergen, D-67251 Freinsheim (DE); DYLLICK-BRENZINGER, Rainer, D-69469 Weinheim (DE); BECK, Karin Heidrun, D-67067 Ludwigshafen (DE)
(86) Internationale Anmeldenummer: EP9402635
(87) Internationale Veröffentlichungsnummer: WO9505624

(56) Entgegenhaltungen:
- DE-A- 2 324 378
- DE-A- 3 319 759
- DE-A- 3 529 780
- PATENT ABSTRACTS OF JAPAN vol. 11, no. 100 (P-561) (2547) 28. März 1987 & JP,A,61 250 656 (CANON) 7. November 1986

## Beschreibung

Die vorliegende Erfindung betrifft neue elektrostatische Toner, enthaltend ein polymeres Bindemittel und als Ladungsstabilisator eine Verbindung der Formel I in der
- M^{⊕}: das Äquivalent eines Kations und
- R: C₁-C₂₁-Alkyl, das gegebenenfalls durch Carboxyl oder Phenyl, das durch C₁-C₁₀-Alkyl, Hydroxy oder einen Rest der Formel L-N(CH₂-COO^{⊖}M^{⊕})₂, worin L für C₁-C₄-Alkylen steht und M^{⊕} die obengenannte Bedeutung besitzt, substituiert sein kann, substituiert ist und durch 1 bis 4 Sauerstoffatome in Etherfunktion, 1 bis 4 Imino- oder C₁-C₄-Alkyliminogruppen oder den Rest der Formel N-CH₂-COO^{⊖}M^{⊕}, worin M^{⊕} die obengenannte Bedeutung besitzt, unterbrochen sein kann, oder Phenyl, das gegebenenfalls durch Carboxyl substituiert ist, bedeuten,
mit der Maßgabe, daß, wenn R Alkyl bedeutet, das ein oder mehrere Heteroatome aufweist, sich im Rest R mindestens 5 miteinander verbundene Kohlenstoffatome befinden, sowie die Verwendung der obengenannten Verbindungen als Ladungsstabilisatoren in elektrostatischen Tonern.

Latente elektrostatische Bildaufzeichnungen werden dadurch entwickelt, daß der Toner auf dem elektrostatischen Bild induktiv abgeschieden wird. Die Ladungsstabilisatoren stabilisieren die elektrostatische Ladung des Toners. Dadurch wird das Bild kräftiger und konturenschärfer.

Die verwendeten Ladungsstabilisatoren müssen dabei vielseitige Anforderungen erfüllen:
- Fähigkeit zur Entwicklung des latenten elektrostatischen Bildes zu einem farbstarken sichtbaren Bild
- Leichte Verteilbarkeit in der Tonerzubereitung, um ein störungsfreies, konturenscharfes, gleichförmiges Bild zu erzeugen
- Unempfindlichkeit gegen Feuchtigkeit
- Hohe Thermostabilität.

Aus der EP-A-132 718 sind elektrostatische Toner bekannt, die als Ladungsstabilisatoren N-acylierte 3-Aminopropionsäurederivate aufweisen.

Aus der DE-A-2 324 378 sind elektrostatische Toner bekannt, die als Ladungsstabilisatoren Metallchelate der Äthylendiamin-tetraessigsäure aufweisen.

Weiterhin sind aus der US-A-3 974 496 lichtempfindliche photographische Materialien bekannt, die als lichtempfindliches Material Silbersalze von Iminodiessigsäure und speziellen Derivaten davon enthalten.

Es hat sich jedoch gezeigt, daß die Ladungsstabilisatoren des Standes der Technik häufig Mängel in ihrem Anforderungsprofil aufweisen.

Aufgabe der vorliegenden Erfindung war es daher, neue elektrostatische Toner bereitzustellen, die über Ladungsstabilisatoren verfügen, die vorteilhafte anwendungstechnische Eigenschaften aufweisen.

Demgemäß wurden die eingangs näher bezeichneten elektrostatischen Toner, enthaltend Aminodiessigsäurederivate der Formel I als Ladungsstabilisatoren gefunden.

Alle in der obengenannten Formel I auftretenden Alkyl- und Alkylengruppen können sowohl geradkettig als auch verzweigt sein.

Wenn in der obengenannten Formel I substituierte Phenylgruppen auftreten, so weisen sie in der Regel 1 bis 3 Substituenten auf.

Reste R sind z.B. Methyl, Ethyl, Propyl, Isopropyl, Butyl, Isobutyl, sec-Butyl, tert-Butyl, Pentyl, Isopentyl, Neopentyl, tert-Pentyl, Hexyl, 2-Methylpentyl, Heptyl, Octyl, 2-Ethylhexyl, Isooctyl, Nonyl, Isononyl, Decyl, Isodecyl, Undecyl, Dodecyl, Tridecyl, 3,5,5,7-Tetramethylnonyl, Isotridecyl (die obigen Bezeichnungen Isooctyl, Isononyl, Isodecyl und Isotridecyl sind Trivialbezeichnungen und stammen von den nach der Oxosynthese erhaltenen Alkoholen - vgl. dazu Ullmanns Encyklopädie der technischen Chemie, 4. Auflage, Band 7, Seiten 215 bis 217, sowie Band 11, Seiten 435 und 436), Tetradecyl, Pentadecyl, Hexadecyl, Heptadecyl, Octadecyl, Nonadecyl, Eicosyl, Heneicosyl, 1-Carboxyethyl, 1-Carboxypropyl, 1-Carboxybutyl, Benzyl, 1- oder 2-Phenylethyl, 2-Hydroxybenzyl, 3,5-Dimethylbenzyl, 3,5-Dibutylbenzyl, 3,5-Di-tert-butylbenzyl, 2-Hydroxy-3,5-di-tert-butylbenzyl, 2-Methoxyethyl, 2-Ethoxyethyl, 2-Propoxyethyl, 2-Isopropoxyethyl, 2-Butoxyethyl, 2- oder 3-Methoxypropyl, 2- oder 3-Ethoxypropyl, 2- oder 3-Propoxypropyl, 2- oder 3-Butoxypropyl, 2- oder 4-Methoxybutyl, 2- oder 4-Ethoxybutyl, 2- oder 4-Propoxybutyl, 2- oder 4-Butoxybutyl, 3,6-Dioxaheptyl, 3,6-Dioxaoctyl, 4,8-Dioxanonyl, 3,7-Dioxaoctyl, 3,7-Dioxanonyl, 4,7-Dioxaoctyl, 4,7-Dioxanonyl, 4,8-Dioxadecyl, 3,6,8-Trioxadecyl, 3,6,9-Trioxaundecyl, 3,6,9,12-Tetraoxatridecyl, 3,6,9,12-Tetraoxatetradeyl, 2-Mono- oder Dimethylaminoethyl, 2-Mono- oder Diethylaminoethyl, 2- oder 3-Mono- oder Dimethylaminopropyl, 2- oder 3-Mono- oder Diethylaminopropyl, 2- oder 4-Mono- oder Dimethylaminobutyl, 2- oder 4-Mono- oder Diethylaminobutyl, 3,6-Diazaheptyl, 3,6,9-Triazadecyl, 3,6,9,12-Tetraazatetradecyl, 3,6-Dimethyl-3,6-diazaheptyl, 3,6,9-Trimethyl-3,6,9-triazadecyl, 3,6,9,12-Tetramethyl-3,6,9,12-tetraazatetradecyl, Phenyl, 2-, 3- oder 4-Carboxyphenyl oder ein Rest der Formel C₂H₄N(CH₂COO^{⊖}M^{⊕})C₅H₁₁, C₂H₄N(CH₂COO^{⊖}M^{⊕})C₆H₁₃, C₂H₄N(CH₂COO^{⊖}M^{⊕})C₈H₁₇, C₂H₄N(CH₂COO^{⊖}M^{⊕})-i-C₈H₁₇, C₂H₄N(CH₂COO^{⊖}M^{⊕})C₁₃H₂₇, C₂H₄N(CH₂COO^{⊖}M^{⊕})-i-C₁₃H₂₇, C₂H₄N(CH₂COO^{⊖}M^{⊕})C₁₆H₃₃, C₂H₄N(CH₂COO^{⊖}M^{⊕})C₁₈H₃₇, C₃H₆N(CH₂COO^{⊖} M^{⊕})C₅H₁₁, C₃H₆N(CH₂COO^{⊖}M^{⊕})C₆H₁₃, C₃H₆N(CH₂COO^{⊖}M^{⊕})C₈H₁₇, C₃H₆N(CH₂COO^{⊖}M^{⊕} )-i-C₈H₁₇, C₃H₆N(CH₂COO^{⊖}M^{⊕} )C₁₃H₂₇, C₃H₆N(CH₂COO^{⊖}M^{⊕})-i-C₁₃H₂₇, C₃H₆N(CH₂COO^{⊖}M^{⊕})C₁₆H₃₃, C₃H₆N(CH₂COO^{⊖}M^{⊕})C₁₈H₃₇, oder Reste L sind z.B. CH₂, (CH₂)₂, (CH₂)₃, (CH₂)₄, CH(CH₃)CH₂ oder CH(CH₃)CH(CH₃).

M^{⊕} bedeutet das Äquivalent eines Kations. Es stellt entweder ein Proton dar oder leitet sich von Ammonium- oder Metallionen ab.

Unter Ammoniumionen im erfindungsgemäßen Sinne sind unsubstituierte oder substituierte Ammoniumkationen zu verstehen. Substituierte Ammoniumkationen sind z.B. Monoalkyl-, Dialkyl-, Trialkyl-, Tetraalkyl- oder Benzyltrialkylammoniumkationen oder solche Kationen, die sich von stickstoffhaltigen fünfoder sechsgliedrigen gesättigten Heterocyclen ableiten, wie Pyrrolidinium-, Piperidinium-, Morpholinium-, Piperazinium- oder N-Alkylpiperaziniumkationen oder deren N-monoalkyl- oder N,N-dialkylsubstituierte Produkte. Unter Alkyl ist dabei im allgemeinen geradkettiges oder verzweigtes C₁-C₂₀-Alkyl zu verstehen, das durch Hydroxylgruppen substituiert und/oder durch Sauerstoffatome in Etherfunktion unterbrochen sein kann.

Geeignete Metallionen leiten sich z.B. von Metallen der Gruppe IA, IIA, IIIA, IVA, VA, IB, IIB, IIIB, IVB, VB, VIB, VIIB oder VIII des Periodensystems der Elemente ab.

Bevorzugt sind elektrostatische Toner, enthaltend eine Verbindung der Formel I, in der M^{⊕} ein Proton darstellt oder sich von einem Metall der Gruppe IA, IIA oder IIB des Periodensystems der Elemente ableitet, wobei Protonen oder Natrium-, Calcium- oder Zinkionen besonders zu nennen sind.

Bevorzugt sind weiterhin elektrostatische Toner, enthaltend eine Verbindung der Formel I, in der R C₁-C₁₈-Alkyl, Benzyl, das gegebenenfalls durch C₁-C₄-Alkyl oder Hydroxy substituiert ist, oder gegebenenfalls durch Carboxyl substituiertes Phenyl bedeutet.

Besonders bevorzugt sind elektrostatische Toner, enthaltend eine Verbindung der Formel I, in der R C₄-C₁₆-Alkyl, Benzyl, das durch C₁-C₄-Alkyl und Hydroxy substituiert ist, oder durch Carboxyl substituiertes Phenyl bedeutet.

Ganz besonders bevorzugt sind elektrostatische Toner, enthaltend eine Verbindung der Formel I, in der R C₆-C₁₂-Alkyl, 2-Hydroxy-3,5-di-tert-butylbenzyl oder 2-Carboxylphenyl bedeutet.

Bei den Iminodiessigsäurederivaten der Formel I handelt es sich in der Regel um Verbindungen, die bekannt sind oder nach an sich bekannten Methoden erhalten werden können.

Beispielsweise kann man Iminodiessigsäureester der Formel II in der Y C₁-C₄-Alkyl bedeutet, mit einer Verbindung der Formel III

R-X (III),

in der R die obengenannte Bedeutung besitzt und X Chlor, Brom oder Iod bedeutet, alkylieren und den resultierenden alkylierten Ester verseifen (J. General Chem. USSR, Band 44, Seiten 574 bis 577, 1974).

Es ist auch möglich, die Verbindungen der Formel I z.B. mittels einer Strecker-Synthese, wie sie beispielsweise in der US-A-3 733 355 beschrieben ist, durch Verseifung der entsprechenden Nitrile (GB-A-1 202 133), durch Dehydrierung der entsprechenden Aminoalkohole (GB-A-2 148 287) oder aus cyclischen Diglykol-imiden (US-A-4 082 748) herzustellen.

Diejenigen Iminodiessigsäurederivate, die in der allgemeinen Formel eine orthoständige Phenolatstruktur enthalten, können aus im Handel verfügbaren Phenolen oder Phenolderivaten durch eine einstufige Mannich-Reaktion hergestellt werden. Speziell können sie durch die Methode synthetisiert werden, die in Helv. Chim. Acta 35, 1785 (1952), oder Keihei Ueno, Ed., "Chemistry of EDTA Complexane" Seite 99 bis 105, 1977, angegeben wird. Diese Synthese wird an Beispiel H1 erläutert.

Die Synthese der Alkyl- und Aryliminodiessigsäuren kann auch durch die bekannte Umsetzung der handelsüblichen Aminausgangskomponente mit Halogencarbonsäuren durchgeführt werden. So kann zum Beispiel die Synthese der Anthranilsäurediessigsäure durch Umsetzung von Anthranilsäure mit Chloressigsäure in wäßrigem Medium durchgeführt werden (Chem. Abstracts, Band 88, 89303p, 1978, oder EP-A-520 547).

Die Isolierung der freien Säure erfolgt auf an sich bekannte Weise, z.B. durch Ansäuern der Lösung eines leicht löslichen Salzes bis auf den isoelektrischen Punkt der Aminosäure.

Die Synthese der im allgemeinen in Wasser mäßig bis schlecht löslichen Metallsalze mit zwei- oder höherwertigen Kationen, z.B. der Zink- oder Calciumsalze, erfolgt durch Umsetzung der freien Säure oder von löslichen Salzen der Aminosäuren mit Salzen des gewünschten Kations. Die Endprodukte kristallisieren im allgemeinen aus der Lösung aus und können so isoliert und getrocknet werden. Eine weitere Möglichkeit besteht auch in der Umsetzung der freien Säuren mit den Metalloxiden oder -hydroxiden der gewünschten Kationen. Nähere Einzelheiten für die Synthese dieser Salze sind in den Beispielen angegeben.

Der Anteil der Verbindungen der Formel I in den elektrostatischen Tonern beträgt in der Regel 0,01 bis 10 Gew.-%, bezogen auf das Gewicht des Toners.

Die in den neuen elektrostatischen Tonern enthaltenen polymeren Bindemittel sind an sich bekannt. Sie sind in der Regel thermoplastisch und haben einen Erweichungspunkt von 40 bis 200°C, vorzugsweise 50 bis 130°C und insbesondere 65 bis 115°C. Beispiele für polymere Bindemittel sind Polystyrol, Copolymere von Styrol mit einem Acrylat oder Methacrylat, Copolymere von Styrol mit Butadien und/oder Acrylnitril, Polyacrylate, Polymethacrylate, Copolymere eines Acrylates oder Methacrylates mit Vinylchlorid oder Vinylacetat, Polyvinylchlorid, Copolymere von Vinylchlorid mit Vinylidenchlorid, Copolymere von Vinylchlorid mit Vinylacetat, Polyesterharze, Epoxyharze, Polyamide oder Polyurethane.

Zusätzlich zu den obengenannten Verbindungen der Formel I und den polymeren Bindemitteln können die erfindungsgemäßen Toner in bekannten Mengen Farbmittel, magnetisch anziehbares Material, Wachse und Fließmittel enthalten.

Die Farbmittel können organische Farbstoffe oder Pigmente, wie Nigrosin, Anilinblau, 2,9-Dimethylchinacridon, C.I. Disperse Red 15 (C.I. 6010), C.I. Solvent Red 19 (C.I. 26 050), C.I. Pigment Blue 15 (C.I. 74 160), C.I. Pigment Blue 22 (C.I. 69 810) oder C.I. Solvent Yellow 16 (C.I. 12 700) oder anorganische Pigmente, wie Ruß, Rotblei, gelbes Bleioxid oder Chromgelb, sein. Allgemein überschreitet die Menge des im Toner vorhandenen Farbmittels nicht 15 Gew.-%, bezogen auf das Gewicht des Toners.

Das magnetisch anziehbare Material kann beispielsweise Eisen, Nickel, Chromoxid, Eisenoxid oder ein Ferrit der Formel MeFe204, worin Me ein zweiwertiges Metall, z.B. Eisen, Kobalt, Zink, Nickel oder Mangan, darstellt, sein.

Die Herstellung der erfindungsgemäßen Toner erfolgt nach üblichen Verfahren, z.B. durch Vermischen der Bestandteile in einem Kneter und anschließendes Pulverisieren oder durch Schmelzen des polymeren Bindemittels oder eines Gemisches der polymeren Bindemittel, anschließende feine Zerteilung einer oder mehrerer Verbindungen der Formel I, sowie der anderen Zusätze, falls verwendet, in dem geschmolzenen Harz unter Anwendung der für diesen Zweck bekannten Misch- und Knetmaschinen, anschließende Abkühlung der Schmelze zu einer festen Masse und schließlich Vermahlen der festen Masse zu Teilchen der gewünschten Teilchengröße (in der Regel 0,1 bis 50 µm). Es ist auch möglich, das polymere Bindemittel und den Ladungsstabilisator in einem gemeinsamen Lösungsmittel zu lösen und die anderen Zusätze in die Lösung zu geben. Die Lösung kann so als Flüssigtoner verwendet werden.

Man kann die Flüssigkeit aber auch in an sich bekannter Weise sprühtrocknen, die Lösungsmittel abdampfen oder die Flüssigkeit gefriertrocknen und den festen Rückstand zu Teilchen der gewünschten Teilchengröße vermahlen.

Es ist weiterhin möglich, die als Ladungstabilisatoren verwendeten Verbindungen der Formel I nicht zu lösen, sondern fein in der Lösung des polymeren Bindemittels zu dispergieren. Die so erhaltene Tonerzubereitung kann dann, beispielsweise gemäß der US-A-4 265 990, in einem xerographischen Bildaufzeichnungssystem verwendet werden.

Die obengenannten Verbindungen der Formel I sind vorteilhafte Ladungsstabilisatoren. Sie genügen in der Regel dem eingangs geforderten Anwendungsprofil und zeichnen sich besonders dadurch aus, daß sie bei Zusatz zu einer Tonerpräparation dieser ein günstiges elektrostatisches Aufladungsprofil verleihen, d.h. die Toner lassen sich schnell und hoch aufladen. Die erfindungsgemäß anzuwendenden Ladungsstabilisatoren bewirken weiterhin, daß die Ladung auf einem hohen Niveau konstant gehalten wird.

Die folgenden Beispiele sollen die Erfindung näher erläutern.

### A) Herstellung der Aminodiessigsäurederivate

### Beispiel H1

### 2,4-Di-tert-butylphenol-6-(aminomethylen-N,N-diessigsäure)-Dinatriumsalz

In einem Kolben wurden 133 g Iminodiessigsäure, 200 g Wasser, 500 g Methanol, 206 g 2,5-Di-tert-butylphenol und 88 g Natriumhydroxid vorgelegt. Zu dieser Lösung gab man innerhalb von 2 h 100 g 30 gew.-%ige wäßrige Formaldehydlösung. Man rührte 4 h bei Raumtemperatur und erhitzte 5 h unter Rückfluß. Anschließend wurde auf Raumtemperatur abgekühlt, mit weiteren 50 g 30 gew.-%iger wäßriger Formaldehydlösung versetzt, 4 h unter Rückfluß erhitzt und anschließend auf Raumtemperatur abgekühlt. Man erhielt so 235 g (60 %) eines farblosen Pulvers.

### Beispiel H2

### 2,4-Di-tert-butylphenol-6-(aminomethylen-N,N-diessigsäure)-Zinksalz

Zu der Lösung von 31,6 g des nach Beispiel H1 erhaltenen Pulvers in 250 ml Wasser gab man bei 70°C 11 g Zinkchlorid, erhitzte 15 min unter Rückfluß und filtrierte den nach Abkühlen erhaltenen Rückstand ab. Dieser wurde mit Wasser chloridfrei gewaschen und getrocknet. Man erhielt so 30 g (90 %) des Zinksalzes von H1. Das feingepulverte Produkt kann direkt verwendet werden.

### Beispiel H3

### Anthranilsäurediessigsäure-Zinksalz

Zu einer Lösung von 50,6 g Anthranilsäurediessigsäure und 16 g Natriumhydroxid in 300 g Wasser gab man bei 75°C 24,5 g Zinkchlorid und hielt hierbei durch Zugabe von Natronlauge einen pH-Wert von 3 ein. Man erhitzte noch 15 min auf 95°C, kühlte auf 10°C ab und trennte den ausgefallenen Feststoff ab. Man erhielt so 154 g (60 % d. Th.) eines farblosen Feststoffs. Das so isolierte Zinksalz kann direkt verwendet werden.

### Beispiel H4

### Octylamindiessigsäure

Zu einer Lösung von 38,8 g Octylamin in 500 g Wasser wurden 63 g 30 gew.-%ige wäßrige Formaldehydlösung, 17,8 g Cyanwasserstoff und 7,3 g Schwefelsäure zugegeben. Nach 3 h bei Raumtemperatur war die Reaktion beendet. Man gab, ohne zu isolieren, den kompletten Ansatz zu 67,2 g 50 gew.-%iger Natronlauge und verseifte bei 100°C für 7 h. Das Reaktionsgemisch wurde mit Schwefelsäure auf einen pH-Wert von 2 gestellt, das ausgefallene Produkt abgesaugt und mit Wasser sulfatfrei gewaschen. Man erhielt nach Trocknen 59,6 g (81 % d. Th.) Octylamindiessigsäure.

### Beispiel H5

### Octylamindiessigsäure-Zinksalz

Zu 12,3 g des nach Beispiel H5 erhaltenen Feststoffs und 8 g 50 gew.-%iger Natronlauge in 60 ml Wasser gab man bei 75°C 6,9 g Zinkchlorid. Nach der Zugabe wurde 10 min auf 100°C erhitzt, das nach Abkühlen erhaltene Produkt abgesaugt und mit Wasser chloridfrei gewaschen. Man erhielt so 15 g (97 % d. Th.) eines farblosen Feststoffs, der direkt verwendet werden kann.

### Beispiel H6

### Nonylglycindiessigsäure

In eine Suspension von 95 g Iminodiacetonitril in 500 g Wasser wurden nacheinander 14 g 96 gew.-%ige Schwefelsäure, 30,2 g 98,4 gew.-%iger Cyanwasserstoff und 172 g Decanal getropft und 17 h bei 60°C und 2 h bei 80°C gerührt, bis durch Titration keine Änderung des Blausäuregehaltes mehr feststellbar war. Nach Abkühlen auf 10°C wurde die Wasserphase abgetrennt und das verbleibende Öl zweimal mit 500 ml Wasser ausgeschüttelt. Aus der organischen Phase wurden 205 g (79 % d. Th.) Nonylglycinnitril-N,N-diacetonitril erhalten.

Von diesem Öl wurden dann 205 g in 600 g 18 gew.-%iger Natronlauge zusammen mit 600 ml Butanol bei 40°C eingetragen und 30 h bei 95°C nachgerührt. Anschließend wurden die flüchtigen Anteile abdestilliert und der Rückstand in Wasser aufgenommen, mit Salzsäure auf einen pH-Wert von 1 gestellt und der sich bildende Niederschlag durch Filtration isoliert. Man erhielt dadurch 209 g (68 % d.Th.) Nonylglycindiessigsäure.

### B) Anwendung

Die Anwendungsbeispiele wurden mit farbmittelfreien Tonermodellen, bestehend aus Harz und den erfindungsgemäßen Ladungsstabilisatoren, durchgeführt.

### I. Herstellung der Toner

### Beispiel A1

In eine Lösung von 10 g eines nicht vernetzten Styrol/Butylacrylatharzes in 100 ml p-Xylol wurden bei Raumtemperatur 0,2 g der Verbindung aus Beispiel H4 eingetragen und anschließend gefriergetrocknet und gemahlen. Es wurden durch Sichtung Tonerteilchen einer mittleren Partikelgröße von 50 µm erzeugt.

### Beispiel A2

In einem Mixer wurden 10 g eines nicht vernetzten Styrol/Butylacrylatharzes und 0,2 g der Verbindung aus Beispiel H4 intensiv gemischt, bei 120°C geknetet, extrudiert und gemahlen. Es wurden durch Sichtung Tonerteilchen einer mittleren Partikelgröße von 50 µm erzeugt.

### Beispiel A3

In eine Lösung von 10 g eines linearen Polyesterharzes in 100 ml p-Xylol wurden bei Raumtemperatur 0,2 g der Verbindung aus Beispiel H2 eingetragen und anschließend gefriergetrocknet und gemahlen. Es wurden durch Sichtung Tonerteilchen einer mittleren Partikelgröße von 50 µm erzeugt.

### Beispiel A4

In einem Mixer wurden 10 g eines linearen, nicht vernetzten Polyesterharzes und 0,2 g der Verbindung aus Beispiel H2 intensiv gemischt, bei 120°C geknetet, extrudiert und gemahlen. Es wurden durch Sichtung Tonerteilchen einer mittleren Partikelgröße von 50 µm erzeugt.

### Beispiel A5

In eine Lösung von 10 g eines linearen Polyesterharzes in 100 ml p-Xylol wurden bei Raumtemperatur 0,2 g der Verbindung aus Beispiel H3 eingetragen und anschließend gefriergetrocknet und gemahlen. Es wurden durch Sichtung Tonerteilchen einer mittleren Partikelgröße von 50 µm erzeugt.

### Beispiel A6

In eine Lösung von 10 g eines linearen Polyesterharzes in 100 ml p-Xylol wurden bei Raumtemperatur 0,2 g der Verbindung aus Beispiel H4 eingetragen und anschließend gefriergetrocknet und gemahlen. Es wurden durch Sichtung Tonerteilchen einer mittleren Partikelgröße von 50 µm erzeugt.

### Beispiel A7

In eine Lösung von 10 g eines linearen Polyesterharzes in 100 ml p-Xylol wurden bei Raumtemperatur 0,2 g der Verbindung aus Beispiel H5 eingetragen und anschließend gefriergetrocknet und gemahlen. Es wurden durch Sichtung Tonerteilchen einer mittleren Partikelgröße von 50 µm erzeugt.

### Beispiel A8

In eine Lösung von 10 g eines linearen Polyesterharzes in 100 ml p-Xylol wurden bei Raumtemperatur 0,2 g der Verbindung aus Beispiel H6 eingetragen und anschließend gefriergetrocknet und gemahlen. Es wurden durch Sichtung Tonerteilchen einer mittleren Partikelgröße von 50 µm erzeugt.

### II. Herstellung der Developer und Prüfung

Zur Herstellung eines Developers wurden 99 Gew.-% eines Stahlcarriers, der eine mittlere Teilchengröße von 100 µm aufwies, mit 1 Gew.-% des Toners genau eingewogen und für einen unten näher bestimmten Zeitraum auf einem Rollenbock aktiviert. Danach wurde die elektrostatische Aufladung des Developers bestimmt. Etwa 5 g des aktivierten Developers wurden in einem handelsüblichen q/m-Meter (Firma Epping GmbH, Neufahrn) in eine hard-blow-off-Zelle, die mit einem Elektrometer elektrisch verbunden war, eingefüllt.

Die Maschenweiten der in der Meßzelle eingesetzten Siebe betrug für die Beispiele 63 µm.

Damit war gewährleistet, daß der Toner möglichst vollständig ausgeblasen wurde, der Carrier aber in der Meßzelle verblieb. Durch einen kräftigen Luftstrom (ca. 4 000 cm³/min) und gleichzeitiges Absaugen wurde der Toner nahezu vollständig von den Carrierteilchen entfernt, wobei letztere in der Meßzelle verblieben. Die Aufladung des Carriers wurde am Elektrometer registriert. Sie entsprach dem Betrag der Aufladung der Tonerteilchen, nur mit umgekehrten Vorzeichen. Zur Berechnung des q/m-Wertes wurde deshalb der Betrag von q mit den umgekehrten Vorzeichen verwendet. Durch Zurückwiegen der Meßzelle wurde die Masse an ausgeblasenem Toner bestimmt und daraus die elektrostatische Aufladung q/m berechnet.

Die an den Tonern bestimmte Aufladung ist in der folgenden Tabelle zusammengefaßt.

**Tabelle**

| Beispiel Nr. | Verbindung aus Beispiel | Zubereitung des Toners* | Aufladung nach einer Aktivierung von | | | |
|---|---|---|---|---|---|---|
| | | | 10 min | 30 min | 60 min | 120min |
| | | | [µC/g] | | | |
| A1 | H4 | G | -13,1 | -19,2 | -21,8 | -22,4 |
| A2 | H4 | K | -14,5 | -15,3 | -15,1 | -16,2 |
| A3 | H2 | G | -12,7 | -13,6 | -13,8 | -14,1 |
| A4 | H2 | K | -11,5 | -12,0 | -11,8 | -11,7 |
| A5 | H3 | G | -13,1 | -12,4 | -11,3 | -10,2 |
| A6 | H4 | G | | - 8,8 | | |
| A7 | H5 | G | - 9,5 | -13,7 | -16,2 | -18,7 |
| A8 | H6 | G | - 3,5 | - 3,9 | - 3,4 | - 3,4 |

| | | | | | | |
|---|---|---|---|---|---|---|
| * Die Zubereitung des Toners erfolgte entweder durch Gefriertrocknung gemäß Beispiel A1 (in der Tabelle mit "G" gekennzeichnet) oder durch Kneten bei einer Temperatur oberhalb des Erweichungspunktes des Harzes gemäß Beispiel A2 (in der Tabelle mit "K" gekennzeichnet). | | | | | | |

## Patentansprüche

1. Elektrostatische Toner, enthaltend ein polymeres Bindemittel und als Ladungsstabilisator eine Verbindung der Formel I in der
M^{⊕} das Äquivalent eines Kations und
R C₁-C₂₁-Alkyl, das gegebenenfalls durch Carboxyl oder Phenyl, das durch C₁-C₁₀-Alkyl, Hydroxy oder einen Rest der Formel L-N(CH₂-COO^{⊖}M^{⊕})₂, worin L für C₁-C₄-Alkylen steht und M^{⊕} die obengenannte Bedeutung besitzt, substituiert sein kann, substituiert ist und durch 1 bis 4 Sauerstoffatome in Etherfunktion, 1 bis 4 Imino- oder C₁-C₄-Alkyliminogruppen oder den Rest der Formel N-CH₂-COO^{⊖} M^{⊕}, worin M^{⊕} die obengenannte Bedeutung besitzt, unterbrochen sein kann, oder Phenyl, das gegebenenfalls durch Carboxyl substituiert ist, bedeuten,
mit der Maßgabe, daß, wenn R Alkyl bedeutet, das ein oder mehrere Heteroatome aufweist, sich im Rest R mindestens 5 miteinander verbundene Kohlenstoffatome befinden.

2. Elektrostatische Toner nach Anspruch 1, enthaltend eine Verbindung der Formel I, in der M^{⊕} ein Proton darstellt oder sich von Ammonium- oder Metallionen ableitet.

3. Elektrostatische Toner nach Anspruch 1, enthaltend eine Verbindung der Formel I, in der R C₁-C₁₈-Alkyl, Benzyl, das gegebenenfalls durch C₁-C₄-Alkyl oder Hydroxy substituiert ist, oder gegebenenfalls durch Carboxyl substituiertes Phenyl bedeutet.

4. Elektrostatische Toner nach Anspruch 1, enthaltend eine Verbindung der Formel I, in der R C₄-C₁₆-Alkyl, Benzyl, das durch C₁-C₄-Alkyl oder Hydroxy substituiert ist, oder durch Carboxyl substituiertes Phenyl bedeutet.

5. Elektrostatische Toner nach Anspruch 1, enthaltend 0,01 bis 10 Gew.-%, bezogen auf das Gewicht des Toners, einer Verbindung der Formel I.

6. Verwendung der Verbindungen der Formel I gemäß Anspruch 1 als Ladungsstabilisatoren in elektrostatischen Tonern.

## Claims

1. An electrostatic toner containing a polymeric binder and, as a charge stabilizer, a compound of the formula I where
M^{⊕} is one equivalent of a cation and
R is C₁-C₂₁-alkyl, which is unsubstituted or substituted by carboxyl or phenyl which may be substituted by C₁-C₁₀-alkyl, hydroxyl or a radical of the formula L-N(CH₂-COO^{⊖}M^{⊕})₂, where L is C₁-C₄-alkylene and M^{⊕} has the abovementioned meaning, and may be interrupted by from 1 to 4 ether oxygen atoms, from 1 to 4 imino or C₁-C₄-alkylimino groups or a radical of the formula N-CH₂-COO^{⊖}M^{⊕} , where M^{⊕} has the abovementioned meaning, or is phenyl which is unsubstituted or substituted by carboxyl,
with the proviso that, when R is alkyl which has one or more hetero atoms, at least 5 carbon atoms bonded to one another are present in R.

2. An electrostatic toner as claimed in claim 1, containing a compound of the formula I, where M^{⊕} is a proton or is derived from ammonium or metal ions.

3. An electrostatic toner as claimed in claim 1, containing a compound of the formula I, where R is C₁-C₁₈-alkyl, benzyl which is unsubstituted or substituted by C₁-C₄-alkyl or hydroxyl, or phenyl which is unsubstituted or substituted by carboxyl.

4. An electrostatic toner as claimed in claim 1, containing a compound of the formula I, where R is C₄-C₁₆-alkyl, benzyl which is substituted by C₁-C₄-alkyl or hydroxyl, or phenyl which is substituted by carboxyl.

5. An electrostatic toner as claimed in claim 1, containing from 0.01 to 10% by weight, based on the weight of the toner, of a compound of the formula I.

6. Use of a compound of the formula I as claimed in claim 1 as a charge stabilizer in electrostatic toners.

## Revendications

1. Toner électrostatique contenant un liant polymère et, en tant que stabilisateur de charges, un composé de formule I dans laquelle
M^{⊕} signifie l'équivalent d'un cation et
R signifie un groupement alkyle en C₁-C₂₁, qui est éventuellement substitué par un groupement carboxyle ou phényle, qui peut être substitué par un groupement alkyle en C₁-C₁₀, un groupement hydroxy ou un reste de formule L-N(CH₂-COO^{⊖}M^{⊕})₂ où L est mis pour un groupement alkylène en C₁-C₄ et M^{⊕} prend la signification susmentionnée, et qui peut être interrompu par 1 à 4 atomes d'oxygène en fonction éther, par 1 à 4 groupements imino ou (alkyl en C₁-C₄)imino ou par le reste de formule N-CH₂-COO^{⊖}M^{⊕} où M^{⊕} prend la signification susmentionnée, ou un groupement phényle, qui est éventuellement substitué par un groupement carboxyle,
étant spécifié que, lorsque R représente un groupement alkyle contenant un ou plusieurs hétéroatomes, on trouve au moins 5 atomes de carbone liés entre eux dans le reste R.

2. Toner électrostatique selon la revendication 1, contenant un composé de formule I, dans lequel M^{⊕} représente un proton ou dérive d'un ion ammonium ou métallique.

3. Toner électrostatique selon la revendication 1, contenant un composé de formule I, dans lequel R représente un groupement alkyle en C₁-C₁₈, benzyle, qui est éventuellement substitué par un groupement alkyle en C₁-C₄ ou hydroxy, ou bien un groupement phényle éventuellement substitué par un groupement carboxyle.

4. Toner électrostatique selon la revendication 1, contenant un composé de formule I, dans lequel R représente un groupement alkyle en C₄-C₁₆, un groupement benzyle, qui est substitué par un groupement alkyle en C₁-C₄ ou hydroxy, ou bien un groupement phényle substitué par un groupement carboxyle.

5. Toner électrostatique selon la revendication 1, contenant 0,01-10 % en poids, par rapport au poids du toner, d'un composé de formule I.

6. Utilisation de composés de formule I selon la revendication 1 en tant que stabilisateurs de charges dans des toners électrostatiques.
